# EUROPÄISCHE PATENTSCHRIFT

(11) **EP 2 746 375 B1**
(45) Veröffentlichungstag und Bekanntmachung des Hinweises auf die Patenterteilung: **28.07.2021**
(21) Anmeldenummer: 12198630.1
(22) Anmeldetag: 20.12.2012
(51) Int. Cl.: C11D 3/06, C11D 1/02, C11D 1/88, C11D 1/94, C11D 3/48, C11D 11/00

(54) **Instrumentenspray**
Instrument spray
Spray pour instruments

(43) Veröffentlichungstag der Anmeldung: 25.06.2014
(73) Patentinhaber: Chemische Fabrik Dr. Weigert GmbH & Co KG, 20539 Hamburg (DE)
(72) Erfinder: Wesemann, Karina, 20539 Hamburg (DE); Staffeidt, Jürgen, 21423 Winsen (DE); Haacke, Ina, 20539 Hamburg (DE)
(74) Vertreter: Glawe, Delfs, Moll

(56) Entgegenhaltungen:
- WO-A1-98/04666
- US-A1- 2005 079 097
- US-A1- 2009 197 790
- US-A1- 2012 316 097
- US-B1- 6 235 692
- US-B1- 6 387 858
- US-B1- 6 562 296
- Dr Weigert: "neodisher MA Détergent poudre alcalin moyen Pour une utilisation en laveur désinfecteur", , 1 February 2005 (2005-02-01), XP055758977, Retrieved from the Internet: URL:https://www.drweigert.com/com/uploads/ tx_product_manager/downloads/product/dataS heet/neodisher-MA_MB_fr_PN4107_2005-02-01. pdf [retrieved on 2020-12-10]

## Beschreibung

Die Erfindung betrifft die Verwendung eines Schaumsprays zur Vorbehandlung verunreinigter medizinischer oder chirurgischer Instrumente und Apparate, sowie ein Verfahren zur Aufbereitung medizinischer und/oder chirurgischer Instrumente und Apparate.

Chirurgische Instrumente durchlaufen einen sogenannten Instrumentenzyklus. Nach Gebrauch im OP werden sie vom Chirurg bzw. OP-Personal in einem Behälter abgelegt und der Aufbereitung zugeführt. Bekannt ist die sogenannte Prädesinfektion als Nassentsorgungsmethode, bei der die Instrumente in einen großen Tauchbehälter gefüllt mit Desinfektionslösung abgelegt werden. Diese Tauchbehälter enthalten häufig 50 l Desinfektionslösung. Eine solche Prädesinfektion wird bspw. In Frankreich häufig angewendet.

Die entsorgten Instrumente werden zu einer zentralen Instrumentenaufbereitung gebracht. Die Instrumentenaufbereitung erfolgt in Krankenhäusern inzwischen weitestgehend zentral, da nach dem Stand der Technik und relevanter Empfehlungen zur Krankenhaushygiene eine dezentrale Aufbereitung nicht empfohlen wird. So ist insbesondere vorgesehen, dass die zentrale Aufbereitung eine sogenannte unreine und eine reine Seite aufweisen muss, für den Zugang zur reinen Seite sind beispielsweise Schleusen vorgesehen, durch die die reine Seite betreten werden kann. Dies ist wirtschaftlich nur in einer zentralen Aufbereitung darstellbar.

In der zentralen Aufbereitung werden die entsorgten Instrumente der maschinellen Reinigung und Desinfektion zugeführt. Nach dem Reinigen und Desinfizieren werden sie auf der reinen Seite entnommen und in der Regel zu gängigen OP-Sets verpackt, die beispielsweise die erforderlichen Instrumente für eine bestimmte Operation enthalten. Diese Sets werden dann in einem weiteren Schritt dampfsterilisiert (134°C) und für die Verwendung gelagert.

Die nasse Entsorgung kann eine sogenannte Fixierung von Verunreinigungen an den benutzten Instrumenten verursachen, beispielsweise durch chemische Denaturierung von Proteinen. Ferner bedeutet es einen hohen Aufwand, Tauchbäder mit 50 l Desinfektionslösung und darin gelagerten Instrumenten zu einer zentralen Instrumentenaufbereitung zu fahren. Bekannt ist ebenfalls (Zentr Steril 2010; 18 (4): 235-243)), gebrauchte Instrumente trocken vom Gebrauchsort zur Zentralsterilisation zu transportieren. Um die Antrocknung von Rückständen während des Transports oder der Zwischenlagerung zu verhindern, wird die Oberfläche der Instrumente nach dem Gebrauch mit Lösungen zum Feuchthalten, in der Regel so genannte Schaumsprays, benetzt.

Die im Stand der Technik bekannten Schaumsprays (siehe zum Beispiel die Patentschrift US6235692B1) weisen sämtlich Enzyme auf, um den Proteinabbau einzuleiten bzw. zu unterstützen und auf diese Art und Weise eine Antrocknung von Blutresten zu verhindern. Um die Wirksamkeit der Enzyme zu gewährleisten, liegt der pH-Wert üblicherweise im neutralen Bereich.

US 6 562 296 B1 offenbart ein Verfahren zum Reinigen chirurgischer Instrumente mit einem enzymfreien Reiniger, der wenigstens 10 Gew.-% eines Alkanolamins enthält und einen pH-Wert von 6-10 aufweist.

US 2005/0079097 A1 offenbart ein Verfahren zum Destabilisieren von Prionen. Medizinische Instrumente werden behandelt mit einer Zusammensetzung, die oberflächenaktive Stoffe enthält und einen pH-Wert von wenigstens 11,5 aufweist.

Der Erfindung liegt die Aufgabe zu Grunde, die Verwendung eines Schaumsprays und ein Verfahren der eingangs genannten Art zur Verfügung zu stellen, dass eine Antrocknung von Rückständen vor Durchführung der zentralen Aufbereitung der Instrumente verhindert und den dauerhaften Werterhalt der Instrumente gewährleistet.

Gelöst wird diese Aufgabe durch die Verwendung eines Schaumsprays, das Tenside enthält, zur Inhibierung der chloridinduzierten Korrosion bei der Vorbehandlung verunreinigter medizinischer oder chirurgischer Instrumente und Apparate, vor dem Überführen der Instrumente und/oder Apparate zu einer zentralen Instrumentenaufbereitungsstation, dadurch gekennzeichnet, dass das Schaumspray enzymfrei ist und einen pH-Wert von 9 oder mehr aufweist.

Zunächst seien einige im Rahmen der Erfindung verwendete Begriffe erläutert.

Medizinische und/oder chirurgische Instrumente und Apparate sind sämtliche im medizinischen und Krankenhausbereich eingesetzten Geräte sowie Teile davon, die nach ihrer Verwendung einer Instrumentenaufbereitung unterzogen werden können.

Das erfindungsgemäß verwendete Mittel ist versprühbar formuliert. Dies bedeutet, dass es anwendungsfertig in einer Form bereitgehalten wird, die einem Benutzer unmittelbar ein Versprühen als ein Aerosol auf die Oberflächen der Instrumente gestattet. Ein Aerosolbehälter ist ein Behälter, aus dem das Mittel bspw. Mittels eines Sprühkopfs als Aerosol versprühbar ist.

Die Erfindung hat erkannt, dass die in Stand der Technik bekannten Schaumsprays in mehrerlei Hinsicht nachteilig sind. Sie gewährleisten insbesondere nicht einen Schutz metallischer Oberflächen (insbesondere Oberflächen aus Edelstahl und eloxiertem Aluminium) gegenüber Korrosion, insbesondere durch Chlorid-Ionen induzierter Lochfraßkorrosion.

Das erfindungsgemäß verwendete Schaumspray weist hingegen einen vergleichsweise hohen pH-Wert auf, es hat sich gezeigt, dass dadurch ein wirksamer Schutz insbesondere gegen durch Chlorid-Ionen induzierte Korrosion gewährleistet wird. Erfindungsgemäß wird auf den Einsatz der im Stand der Technik bei Schaumsprays für notwendig gehaltenen Enzyme verzichtet. Die Anwesenheit von proteolytisch wirksamen Enzymen verlangt eine verhältnismäßig niedrigen pH-Wert im neutralen Bereich, da nur in diesem pH-Bereich die Enzyme ihre Wirkung entfalten können. Überraschenderweise ist trotz des Verzichts auf Enzyme und trotz der vergleichsweise hohen Alkalität des Schaumsprays einerseits ein wirksamer Schutz der Oberflächen gegen unerwünschte Antrocknung von Schmutzrückständen und andererseits gegen Korrosion gewährleistet.

Bevorzugt liegt der pH-Wert des Schaumsprays bei wenigstens 10, bevorzugte Obergrenzen sind pH Werte von 13 bzw. 12. Ein pH-Wert im Bereich 10-12 ist somit besonders bevorzugt.

Die Bestimmung des pH-Wertes erfolgt in einer Lösung von 1 Gew.-% des Mittels in Wasser.

Die Tenside sind erfindungsgemäß bevorzugt amphotere und/oder anionische Tenside. Die verwendeten anionischen Tenside sind bevorzugt schaumbildend. Dies erleichtert ein Versprühen des Mittels als Schaum. Als anionisches Tensid eignen sich beispielsweise Acylglutamate, Akylsulfate und - ethersulfate. Als amphotere Tenside eignen sich beispielsweise Amphopropionate, Amphoacetate und Betaine.

Der Tensidgehalt liegt bevorzugt zwischen 0,2 und 5 Gew.-%, weiter vorzugsweise 0,5 und 1,5 Gew.-%.

Als Quelle von Alkalität kann das Schaumspray beispielsweise alkalische Phosphate aufweisen, besonders bevorzugt Polyphosphate, die gleichzeitig eine für die gleichmäßige Benetzung der Oberfläche der Instrumente wichtige Funktion als Dispergierhilfsmittel übernehmen können. Besonders bevorzugt sind Alkalitripolyphosphate wie Kaliumtripolyphosphat. Der Gehalt an alkalischen Dispergiermitteln beträgt bevorzugt 5 bis 40 Gew.-%, weiter vorzugsweise 15 bis 30 Gew.-%.

Die Erfindung ermöglicht es, das verunreinigte Instrumente über Zeiträume von mehreren Stunden einerseits an der Oberfläche feucht gehalten werden und andererseits nicht oder allenfalls in sehr geringen Maße korrodieren.

Ebenfalls Gegenstand der Erfindung ist ein Verfahren zur Aufbereitung medizinischer und/oder chirurgischer Instrumente und Apparate, mit den Schritten:
a) Besprühen der gebrauchten Instrumente und/oder Apparate unter Verwendung eines Schaumsprays, das
   a1) Tenside enthält,
   a2) enzymfrei ist und
   a3) einen pH-Wert von 9 oder mehr aufweist;
b) Überführen der Instrumente und/oder Apparate zu einer zentralen Instrumentenaufbereitungsstation;
c) Durchführen einer vollständigen Reinigung, Desinfektion und Sterilisation der Instrumente und/oder Apparate in der zentralen Instrumentenaufbereitungsstation zur Wiederherstellung eines gebrauchsfertigen Zustands der Instrumente und/oder Apparate.

Der Zeitraum zwischen Schritt a) und Beginn des Schritts c) beträgt bevorzugt 24 h oder weniger, vorzugsweise 12 h oder weniger, weiter vorzugsweise 6 h oder weniger.

In der zentralen Instrumentenaufbereitungsstation wird eine vollständige Reinigung, Desinfektion und anschließende Sterilisation der Instrumente und Apparate durchgeführt. Ergebnis dieser Aufbereitung sind gebrauchsfertig zur erneuten Verwendung hergerichtete Instrumente, bspw. verpackte OP-Sets. Erfindungsgemäß kann die Sterilisation auch getrennt von der vollständigen Reinigung und Desinfektion in der zentralen Instrumentenaufbereitungsstation stattfinden. Bspw. können die gereinigten und desinfizierten Instrumente verpackt und dann ggf. räumlich (und wahlweise zeitlich) getrennt von der Aufbereitung der zentralen Instrumentenaufbereitungsstation sterilisiert, bspw. dampfsterilisiert werden.

Ausführungsbeispiele der Erfindung werden nachfolgend erläutert.

### Beispiel 1

Folgende Bestandteile werden gemäß der nachfolgenden Rezeptur angesetzt (Angaben in Gew.-%):

| Einsatzrohstoff | CAS-Nr. | Funktion | Einsatzmenge (in %) |
|---|---|---|---|
| Wasser, vollensalzt | | | 76,1 |
| Kaliumtripolyphosphat | 13845-36-8 | Dispergierhilfmittel, Alkalität | 23 |
| kurzkettiges Amphopropionat | 64265-45-8 | Tensid amphoter | 0,4 |
| Natriumacylglutamat | 29923-31-7 | Tensid anionisch, Schaumbildner | 0,5 |

Das so angesetzte Mittel (nachfolgend als MAS bezeichnet) wird in einem Aerosolbehälter versprühfertig zur Verfügung gestellt.

### Beispiel 2

Prüfkörper mit den Abmessungen 50x50x2mm aus dem Werkstoff X46CR13, geschliffen wurden in einer Miele Maschine Typ 7883 mit folgendem Programm gereinigt:

| | |
|---|---|
| Vorreinigung: | kalt |
| Reinigung: | ca. 3ml/l neodisher® LaboClean FLA; 80°C |
| Neutralisation: | neodisher® Z |
| Zwischenspülung: | kalt |
| Schluss-Spülung: | 75°C |

(neodisher LaboClean FLA und neodisher Z erhältlich von der Chemischen Fabrik Dr. Weigert GmbH & Co. KG)

Die gereinigten Prüfkörper wurden anschließend mit einem mit Methanol getränkten Papiertuch abgewischt. Zur Abgrenzung einer Teilfläche der Prüfkörper wird je 1 Messzelle mit einem Durchmesser von 13 mm pro Prüfkörper geklebt.

Folgende Lösungen werden angesetzt:
Versuch 1: 0,2 ml Kochsalzlösung (0,9%ig) + 0,2ml MAS
Versuch 2: 0,2 ml Kochsalzlösung (0,9%ig) + 0,5ml MAS

Die Lösungen werden in Messzellen appliziert. Nach 6, 24 und 72 h Lagerung bei 20°C werden die Messzellen entfernt und mit schwachem Fließdruck werden die Prüfkörper mit lauwarmen Wasser 30 s abgespült.

Eine Sichtkontrolle im Labor und eine mikroskopische Kontrolle ergab keine Korrosionsspuren.

Die Prüfkörper wurden anschließend wie folgt behandelt:
- mit Methanol entfetten,
- 30 min in VE-Wasser kochen,
- 60 min in Wasser abkühlen lassen,
- 120 min an der Luft trocknen.

Eine zweite Sichtkontrolle und zweite mikroskopische Kontrolle ergab ebenfalls keine Spuren von Korrosion.

### Beispiel 3

Da im Beispiel 2 keinerlei Korrosion festgestellt wurde, wurden ergänzend Prüfungen nach DIN 51360 (Bestimmung der Korrosionsschutzeigenschaften von wassergemischten Kühlschmierstoffen) durchgeführt. Diese Norm ist so angelegt, dass man aufgrund der Prüfung an vergleichsweise korrosionsanfälligen Graugussspänen in jedem Fall eine Korrosion in gewissen Umfang erhält.

Folgende Materialien wurden bereitgestellt:
- Filterpapier : d = 70mm; 589 Fa. S&S
- Kunststoffpetrischalen: d = 90mm
- Graugussspäne, 2g pro Filterpapier
- 0,9%ige Kochsalzlösung
- MAS (Beispiel 1)

Je 2g Graugussspäne werden auf das Filterpapier eingewogen. Folgende Lösungen werden angesetzt:
Versuch 1: 1 ml Kochsalzlösung (0,9%ig) + 1 ml MAS
Versuch 2: 0,6 ml Kochsalzlösung (0,9%ig) + 1,4 ml MAS
Versuch 3: 2 ml MAS
Versuch 4: 2 ml Kochsalzlösung (0,9%ig)
Versuch 5: 2 ml VE-Wasser

Die Versuche 3 bis 5 sind Vergleichsbeispiele.

Mit der Mischung jedes Versuchs werden 2 Prüfungen vorgenommen. Die jeweilige Lösung (2 ml) wird in die Petrischale gegeben. Die Petrischalen werden 2 h geschlossen gelagert. Danach werden die Späne entfernt und das Filterpapier unter fließendem Stadtwasser abgespült, in Aceton geschwenkt und bei Raumtemperatur getrocknet. Nachdem das Filterpapier getrocknet ist, wird der Korrosionsgrad durch Sichtprüfung ermittelt. Die Ergebnisse sind wie folgt:
Versuch 1: Korrosionsgrad 2 (leichte Korrosion)
Versuch 2: Korrosionsgrad 1 (Spuren von Korrosion)
Versuch 3: Korrosionsgrad 0 (keine Korrosion)
Versuch 4: Korrosionsgrad 4 (starke Korrosion)
Versuch 5: Korrosionsgrad 3 (mäßige Korrosion)

Man erkennt, dass MAS wirksam die chloridinduzierte Korrosion hemmen kann.

### Beispiel 4

Dieses Beispiel beschreibt einen vollständigen Instrumentenzyklus unter Einschluss eines erfindungsgemäßen Verfahrens.

Im OP-Saal genutzte chirurgische Instrumente werden nach Gebrauch in eine Schale eingelegt, die sich im Operationssaal befindet und mit einem Schaumspray des Beispiels 1 besprüht.

Die so vorbehandelten Instrumente werden zur zentralen Instrumentenaufbereitung transportiert. Von der sog. unreinen Seite der zentralen Instrumentenaufbereitung werden sie einer im Stand der Technik bekannten Instrumentenaufarbeitung unterzogen. Die Reinigung und Desinfektion erfolgt in einer Instrumentenspülmaschine und umfasst folgende Schritte:
- Kaltwasservorspülung, 3 min,
- Reinigung mit 0,5%iger wässriger Lösung von neodisher mediClean forte® (Alkalischer Reiniger der Chemischen Fabrik Dr. Weigert GmbH & Co. KG), 55°C, 10 min,
- Zwischenspülen mit Wasser bei Raumtemperatur, 1 min,
- Thermodesinfektion mit VE-Wasser, 93°C, 5 min,
- Trocknung.

Die so behandelten Instrumente werden auf der sog. reinen Seite der zentralen Instrumentenaufbereitung überprüft, ggf. mit Pflegemitteln behandelt und zu Instrumentensets verpackt. Anschließend erfolgt eine übliche Dampfsterilisation.

Die sterilisierten Instrumentensets werden in das Sterillager verbracht und dort für die nächste Verwendung bereit gehalten.

## Patentansprüche

1. Verwendung eines Schaumsprays,
a1) das Tenside enthält,
d) zur Inhibierung der chloridinduzierten Korrosion
a) bei der Vorbehandlung verunreinigter medizinischer oder chirurgischer Instrumente und Apparate,
b) vor dem Überführen der Instrumente und/oder Apparate zu einer zentralen Instrumentenaufbereitungsstation,
**dadurch gekennzeichnet, dass** das Schaumspray
a2) enzymfrei ist und
a3) einen pH-Wert von 9 oder mehr aufweist.

2. Verwendung nach Anspruch 1, **dadurch gekennzeichnet, dass** es einen pH-Wert von wenigstens 10 aufweist.

3. Verwendung nach Anspruch 1 oder 2, **dadurch gekennzeichnet, dass** es einen pH-Wert von höchstens 13, vorzugsweise höchstens 12 aufweist.

4. Verwendung nach einem der Ansprüche 1 bis 3, **dadurch gekennzeichnet, dass** es amphotere und/oder anionische Tenside enthält.

5. Verwendung nach Anspruch 4, **dadurch gekennzeichnet, dass** es ein anionisches schaumbildendes Tensid enthält.

6. Verwendung nach einem der Ansprüche 1 bis 5, **dadurch gekennzeichnet, dass** der Tensidgehalt 0,2 bis 5 Gew.- %, vorzugsweise 0,5 bis 1,5 Gew.-% beträgt.

7. Verwendung nach einem der Ansprüche 1 bis 6, **dadurch gekennzeichnet, dass** es ein alkalisches Dispergiermittel enthält.

8. Verwendung nach Anspruch 7, **dadurch gekennzeichnet, dass** das alkalische Dispergiermittel ein Polyphosphat ist.

9. Verwendung nach Anspruch 7 oder 8, **dadurch gekennzeichnet, dass** es 5 bis 40 Gew.-%, vorzugsweise 15 bis 30 Gew.-% alkalisches Dispergiermittel enthält.

10. Verfahren zur Aufbereitung medizinischer und/oder chirurgischer Instrumente und Apparate, mit den Schritten:
a) Besprühen der gebrauchten Instrumente und/oder Apparate unter Verwendung eines Schaumsprays, das
a1) Tenside enthält,
a2) enzymfrei ist und
a3) einen pH-Wert von 9 oder mehr aufweist;
b) Überführen der Instrumente und/oder Apparate zu einer zentralen Instrumentenaufbereitungsstation;
c) Durchführen einer vollständigen Reinigung, Desinfektion und Sterilisation der Instrumente und/oder Apparate in der zentralen Instrumentenaufbereitungsstation zur Wiederherstellung eines gebrauchsfertigen Zustands der Instrumente und/oder Apparate.

11. Verfahren nach Anspruch 10, **dadurch gekennzeichnet, dass** der Zeitraum zwischen Schritt a) und Beginn des Schritts c) 24 h oder weniger, vorzugsweise 12 h oder weniger, weiter vorzugsweise 6 h oder weniger beträgt.

## Claims

1. Use of a foam spray,
a1) that comprises surfactants,
d) for inhibition of chloride-induced corrosion
a) in the pretreatment of contaminated medical or surgical instruments and apparatuses,
b) before transfer of the instruments and/or apparatuses to a central instrument preparation station,
**characterized in that** the foam spray
a2) is enzyme-free and
a3) has a pH of 9 or more.

2. Use according to Claim 1, **characterized in that** it has a pH of not less than 10.

3. Use according to Claim 1 or 2, **characterized in that** it has a pH of not more than 13, preferably not more than 12.

4. Use according to any of Claims 1 to 3, **characterized in that** it comprises amphoteric and/or anionic surfactants.

5. Use according to Claim 4, **characterized in that** it comprises an anionic, foaming surfactant.

6. Use according to any of Claims 1 to 5, **characterized in that** the surfactant content is 0.2% to 5% by weight, preferably 0.5% to 1.5% by weight.

7. Use according to any of Claims 1 to 6, **characterized in that** it comprises an alkaline dispersant.

8. Use according to Claim 7, **characterized in that** the alkaline dispersant is a polyphosphate.

9. Use according to Claim 7 or 8, **characterized in that** it comprises 5% to 40% by weight, preferably 15% to 30% by weight, of alkaline dispersant.

10. Method for preparing medical and/or surgical instruments and apparatuses, comprising the steps of:
a) spraying the used instruments and/or apparatuses using a foam spray that
a1) comprises surfactants,
a2) is enzyme-free and
a3) has a pH of 9 or more;
b) transferring the instruments and/or apparatuses to a central instrument preparation station;
c) carrying out full cleaning, disinfection and sterilization of the instruments and/or apparatuses in the central instrument preparation station to restore the instruments and/or apparatuses to a state ready for use.

11. Method according to Claim 10, **characterized in that** the interval between step a) and the start of step c) is 24 h or less, preferably 12 h or less, more preferably 6 h or less.

## Revendications

1. Utilisation d'un spray de mousse
a1) qui contient des tensioactifs,
d) pour l'inhibition de la corrosion induite par le chlorure
a) lors du prétraitement d'instruments et d'appareils médicaux ou chirurgicaux contaminés,
b) avant le transfert des instruments et/ou des appareils à une station centrale de traitement d'instruments,
**caractérisée en ce que** le spray de mousse
a2) est exempt d'enzymes et
a3) présente un pH de 9 ou plus.

2. Utilisation selon la revendication 1, **caractérisée en ce qu'**il présente un pH d'au moins 10.

3. Utilisation selon la revendication 1 ou 2, **caractérisée en ce qu'**il présente un pH d'au plus 13, de préférence d'au plus 12.

4. Utilisation selon l'une quelconque des revendications 1 à 3, **caractérisée en ce qu'**il contient des tensioactifs amphotères et/ou anioniques.

5. Utilisation selon la revendication 4, **caractérisée en ce qu'**il contient un tensioactif moussant anionique.

6. Utilisation selon l'une quelconque des revendications 1 à 5, **caractérisée en ce que** la teneur en tensioactifs est de 0,2 à 5% en poids, de préférence de 0,5 à 1,5% en poids.

7. Utilisation selon l'une quelconque des revendications 1 à 6, **caractérisée en ce qu'**il contient un dispersant alcalin.

8. Utilisation selon la revendication 7, **caractérisée en ce que** le dispersant alcalin est un polyphosphate.

9. Utilisation selon la revendication 7 ou 8, **caractérisée en ce qu'**il contient 5 à 40% en poids, de préférence 15 à 30% en poids de dispersant alcalin.

10. Procédé pour le traitement d'instruments et d'appareils médicaux et/ou chirurgicaux, présentant les étapes :
a) aspersion des instruments et/ou des appareils qui ont été utilisés à l'aide d'un spray de mousse qui
a1) contient des tensioactifs,
a2) est exempt d'enzymes et
a3) présente un pH de 9 ou plus ;
b) transfert des instruments et/ou des appareils à une station centrale de traitement d'instruments ;
c) réalisation d'un nettoyage, de désinfection et d'une stérilisation complets des instruments et/ou des appareils dans la station centrale de traitement d'instruments pour la restauration d'un état prêt à l'emploi des instruments et/ou des appareils.

11. Procédé selon la revendication 10, **caractérisé en ce que** la durée entre l'étape a) et le début de l'étape c) est de 24 h ou moins, de préférence de 12 h ou moins, plus préférablement de 6 h ou moins.
